# EUROPÄISCHE PATENTSCHRIFT

(11) **EP 0 396 789 B1**
(45) Veröffentlichungstag und Bekanntmachung des Hinweises auf die Patenterteilung: **30.12.1992**
(21) Anmeldenummer: 89108274.5
(22) Anmeldetag: 09.05.1989
(51) Int. Cl.: D21H 19/82, D21H 19/44, D21H 19/32

(54) **Verfahren zur Herstellung von Trennrohpapieren mit speziellen Oberflächenstrichen**
Process for making release paper with a special surface coating
Procédé de préparation d'un papier antiadhésif recouvert d'un enduit particulier

(43) Veröffentlichungstag der Anmeldung: 14.11.1990
(73) Patentinhaber: KÄMMERER GMBH, D-49090 Osnabrück (DE)
(72) Erfinder: Reinhardt, Bernd, Dr. Ing., D-4500 Osnabrück (DE); Frilund, Leif, Dipl. Ing., D-4512 Wallenhorst (DE); Viehmeyer, Volker, D-4500 Osnabrück (DE)
(74) Vertreter: Rücker, Wolfgang

(56) Entgegenhaltungen:
- US-A- 2 803 613
- ABIPC, Band 57, Nr. 6, Dezember 1986, Seite 815, Zusammenfassung 7262; J. BATHA et al.: "Silicone coating of paper with aqueous emulsions"

## Beschreibung

Die Erfindung betrifft ein Verfahren zur Herstellung von Trennrohpapieren, bei dem vor dem Auftragen einer Silikonbeschichtung das Papier mit einer Suspension filmbildender Substanzen beschichtet wird.

Es ist bekannt, Trennrohpapiere innerhalb der Papiermaschine zu beschichten. Dazu werden übliche Imprägnier- oder Oberflächenlösungen aus Polyvinylalkohol (PVA), Stärkederivaten, Carboxymethylcellulose (CMC), Alginat, Protein u.a.m. sowie Polymerdispersionen (Latices) allein oder in Kombination mit bekannten Auftragsvorrichtungen wie Walzen-, Klingen- oder Luftbürsten-Auftragswerke oder Tauchimprägniervorrichtungen auf die Papieroberfläche aufgetragen. Je nach Konzentration, Temperatur und Viskosität dieser Beschichtungsmassen, wird eine reine Oberflächenabdeckung des Papieres, eine teilweise oder vollständige Penetration der Beschichtungsmassen in das Rohpapier erreicht (s. "Coating" (1986), Nr. 7, S. 218 - 221 sowie (1986), Nr. 8, S. 262 - 268).

Trennrohpapiere können aber auch mit Pigment-ßindemitteln Kombinationen mit den bereits genannten Auftragsvorrichtungen beschichtet werden. Dazu werden vorwiegend Latices als Bindemittel und Weißpigmente wie Kaolin und/oder Calciumcarbonat verwendet (s. "Coating" (1987), Nr. 10, S. 366 - 372 und (1987), Nr. 11, S. 396 - 398).

Es ist weiterhin bekannt, Trennrohpapiere innerhalb der Papiermaschine mit wäßrigen Silikonsystemen (Emulsionen) zur Erzielung einer gewissen Abhäsivwirkung zu beschichten, wobei diesen wäßrigen Silikonsystemen verschiedene Filmbildner und Verdickungsmittel, meist PVA oder CMC, zugemischt werden können. Das verwendete Silikonharz bildet dabei aber immer die Hauptkomponente, da es die Abhäsivwirkung der so beschichteten Papiere mit speziellem Verwendungszweck (z.B. Backtrennpapiere, Sackpapiere mit hydrophoben Eigenschaften u.a.m.) primär beeinflußt.

Diese so beschichteten Papiere sind jedoch nicht für den technischen Sektor mit dem dort geforderten streng definierten und reprodzierbaren Trennkraftniveau einsetzbar. Dafür muß auf separaten Beschichtungsanlagen eine Silikonisierung, u.a. mit Silikonemulsionen, erfolgen. Die meist 40..50 %igen wäßrigen, thermisch vernetzbaren Emulsionen werden dann mit bekannten Auftragsvorrichtungen, wie z.B. der Rasterwalze, auf das Rohpapier aufgetragen.

Die wäßrigen Silikonsysteme enthalten als Basispolymer Organopolysiloxane, z.B. Polydimethylsiloxane, denen Katalysatoren, Vernetzer (z.B. auf der Basis von Methylwasserstoffsiloxanen), gegebenenfalls noch Haftmittel (z.B. wasserlösliche reaktive Silanester) sowie "Controlled Release"-Additive zugesetzt werden (s. "Adhäsion" (1973), Nr. 7). Die Hersteller dieser wäßrigen Silikonsysteme bieten vorwiegend bereits das Basispolymer mit Vernetzer- oder Katalysatorzusatz an (Vernetzer- bzw. Katalysatoremulsionen). Die weiteren Komponenten werden dann erst kurz vor der Verwendung (Rohpapierbeschichtung) vom Verarbeiter zugesetzt, um die gewünschten Abhäsiveigenschaften der so beschichteten Papiere zu erreichen.

Aufgabe der vorliegenden Erfindung ist es jedoch, Trennrohpapiere mit speziellen Oberflächenstrichen, aber ohne irgendwelche zusätzlichen Abhäsivwirkungen herzustellen, die eine bessere Haftung und schnellere Vernetzung nachfolgender üblicher, separater Beschichtungen mit den unterschiedlichsten Silikonharzen ermöglichen.

Gelöst wird diese Aufgabe der Herstellung von Trennrohpapieren der eingangs beschriebenen Art dadurch, daß die Suspension bis 25 % (fest gerechnet) Katalysatoren zur Vernetzung der Silikonbeschichtung in Form einer wäßrigen Emulsion enthält.

Überraschenderweise wurde gefunden, daß ein relativ geringer Zusatz von Katalysatoren in Form von wäßrigen Katalysatoremulsionen zu üblicherweise verwendeten Oberflächenpräparationen für Trennrohpapiere zu Verbesserungen der Haftung und Vernetzung nachfolgender separater Silikonaufträge unterschiedlichen chemischen Aufbaus führt, ohne daß dem so erfindungsgemäß oberflächenbehandelten (primergestrichenen) Trennrohpapier dadurch zusätzliche abhäsive Eigenschaften verliehen worden wären.

Als Katalysator bzw. als Katalysatorkomponente für die wäßrige Emulsion, können z. B. folgende Substanzen eingesetzt werden:
Feinteiliges Platin, Ruthenium, Rhodium, Palladium, Iridium und Verbindungen oder Komplexe dieser Elemente, insbesondere Platinhalogenide wie PtCl₄ Platin(IV)-chlorsäure und Na₂PtClₙ ·4H₂O, Platin-Olefin-Komplexe, Platin-Alkohol- oder Platin-Alkoholat-Komplexe, Platin-Äther-Komplexe, Platin-Aldehyd-Komplexe, Platin-Keton-Komplexe und Platin-Vinyl-Siloxan-Komplexe; ferner Eisen-, Nickel- und Kobaltcarbonyle.

Weitere Merkmale des Verfahrens sind in den Unteransprüchen gekennzeichnet.

Nachfolgende Beispiele verdeutlichen diese unerwarteten Reaktionen besser.

### Beispiel 1

a) Es wird eine Mischung aus 22 g Polyvinylalkohol und 3 g Carboxymethylcellulose in 475 g Wasser in einem Glasbehälter angesetzt und im Wasserbad auf 90 °C aufgewärmt. Die Kochzeit der PVA-CMC-Suspension beträgt 20 min, wobei sich CMC und PVA völlig im Wasser lösten. Nach dem Kochvorgang wird unter Rühren 3 g von mindestens 3 Si-gebundenen Wasserstoffatomen je Molekül aufweisenden Organopolysiloxan als Basispolymer mit einem Zusatz von Pt-Katalysator in Form einer 40 %igen Emulsion zugegeben. Die pH-Wert-Einstellung dieser Mischung auf 4,0 erfolgte mit Schwefelsäure.
   Die auf diese Weise hergestellte Dispersion, wird mit einer Laborleimpresse auf ein unsatiniertes Silikonrohpapier mit einem Flächengehalt von 66 g/m² aufgetragen. Das Auftragsgewicht ist etwa 1,5 g/m² (fest gerechnet). Das ungestrichene Rohpapier wies eine Porosität nach Schopper von ca. 60 ccm³/min und einen Leimungsgrad nach Cobb-Unger von 50 g/m² auf. Nach erfolgter Trocknung und Wiederbefeuchtung wurde das damit oberflächenbehandelte Papier in einem Zweiwalzen-Laborkalander satiniert. Der Liniendruck betrug dabei 4000 dN/cm. Die Oberflächentemperatur der Stahlwalze betrug 100 °C.
b) Das so erhaltene Papier wurde in einem Laborverfahren silikonisiert. Die Silikonisierung erfolgte mit einem Rakelauftragsgerät des Typs KCC 302, das mit Hilfe verschiedener drahtumwickelter Metallstäbe das jeweilige Silikon mit konstanter Geschwindigkeit auf die Papierbogen aufträgt. Für die Silikonbeschichtung wurde ein herkömmliches lösungsmittelfreies Polysiloxansystem mit folgender Zusammensetzung eingesetzt:
   100 Teile Basispolymer-Silikon der Fa. Wacker
   80 Teile Testbenzin (Siedebereich 60-80 °C)
   2,5 Teile Vernetzer
   1,0 Teile Katalysator
   Die Silikonauftragsmenge betrug etwa 1 g/m² (fest gerechnet).

Zur Vernetzung der aufgetragenen Silikonschicht wurde das beschichtete Papier in einem bei 150 °C betriebenen Umluftofen auf ein Metallsieb gelegt.

Die Vernetzungszeit wurde unterschiedlich eingestellt, um den Einfluß der Katalysatoremulsionen auf den Vernetzungs- und Verankerungsvorgang zu verfolgen. In der nachstehenden Tabelle 1 sind nur die kürzesten Vernetzungszeiten aufgezeichnet, bei denen noch eine völlige Aushärtung und Verankerung (Haftung) der Silikonschicht gewährleistet ist.

Die bei verschiedenen Zeiten gehärteten Papiermuster wurden sofort einem Rubbeltest unterworfen, wobei mit dem Finger 8-10 mal über den Silikonfilm gerieben wird. Der Druck wird so gewählt, daß sich die Fingerspitze beim Reiben deutlich erwärmt. Eine Störung in der Silikonbeschichtung zeigt sich in Form von abgeriebenen Wülsten ("rub off") und als matte Stelle ("smear"), wenn man den Papierbogen unter dem Schräglicht betrachtet.

Als Vergleichspapier (Nullprobe), d.h. ein Papier ohne Zusatz von Katalysatoren, wurde ein Papier eingesetzt, das ebenfalls die oben beschriebenen Behandlungsstufen durchlaufen hatte, aber keine weiteren Zusätze in der PVA/CMC-Lösung enthielt.

### Beispiel 2

Die Arbeitsweise des Beispiels 1 wurde wiederholt. Nach Zugabe der Katalysatoremulsion wurde jedoch der ph-Wert mit Hilfe von Ammoniak auf 9,0 angehoben. Die Ergebnisse der Vernetzungstests sind aus der nachfolgenden Tabelle 1 zu entnehmen.

### Beispiel 3

Die Arbeitsweise des Beispiels 1 wurde wiederholt, aber anstelle einer Beschichtung des Versuchspapiers mit dem in Teil b) des Beispiels 1 beschriebenen lösungsmittelfreien Silikonsystem wurde ein lösungsmittelhaltiges System mit folgender Zusammensetzung gewählt:
74 Teile Testbenzin
20 Teile Basispolymer-Silikon
0,2 Teile Vernetzer
0,8 Teile Katalysator
Die Silikonisierung erfolgte analog Beispiel 1, Teil b) mit einem Laborrakelgerät, wobei der Silikonauftrag wiederum etwa 1 g/m² (fest gerechnet) betrug. Die ermittelten kürzesten Vernetzungszeiten sind der Tabelle 1 zu entnehmen.

### Beispiel 4

Die Arbeitsweise des Bespiels 2 wurde wiederholt. Die Laborsilikonisierung erfolgte jedoch mit dem in Beispiel 3 beschriebenen lösungsmittelhaltigen Silikonsystemen. Die minimal erforderlichen Vernetzungszeiten sind der Tabelle 1 zu entnehmen.

### Beispiel 5

Die Arbeitsweise des Beispiels 1 wurde wiederholt. Zu der Lösung aus 22 g Polyvinylalkohol und 3 g Carboxymethylcellulose in 475 g Wasser wurde jedoch unter Rühren statt 3 g diesmal 6 g Katalysatoremulsion zugegeben. Der ph-Wert dieser Mischung wurde wiederum mit Schwefelsäure auf 4,0 eingestellt. Die weitere Verarbeitung entsprach der in Beispiel 1 beschriebenen Arbeitsweise. Die Ergebnisse des Vernetzungstests sind in der Tabelle 1 zusammengestellt.

### Beispiel 6

Die Arbeitsweise des Beispiels 5 wurde wiederholt, der ph-Wert der Strichmischung jedoch mit Ammoniak auf 9,0 angehoben. Die Ergebnisse der Vernetzungsprüfung gehen aus der Tabelle 1 hervor.

### Beispiel 7

Die Arbeitsweise des Beispiels 5 wurde wiederholt. Das Versuchspapier wurde jedoch mit einem lösungsmittelhaltigen Silikonsystem der Firma ICI beschichtet. Die Zusammensetzung dieser Beschichtungsmasse ist bereits in Beispiel 3 beschrieben worden. Die Ergebnisse der Vernetzungsprüfung sind in der Tabelle 1 dargestellt.

### Beispiel 8

Die Arbeitsweise des Beispiels 6 wurde wiederholt. Die Laborsilikonisierung erfolgte jedoch mit dem in Beispiel 3 beschriebenen lösungsmittelhaltigen Silikonsystem. Die erforderlichen kürzesten Vernetzungszeiten sind in der Tabelle 1 zu entnehmen.

### Beispiele 9 - 12

Als Vergleich (Nullprobe) wurden Papierproben herangezogen, die mit einer Mischung, bestehend aus 22 g Polyvinylalkohol und 3 g Carboxymethylcellulose in 475 g Wasser, ober ohne jegliche Zugabe von Katalysatoremulsion, oberflächenveredelt worden waren. Die ph-Werte dieser Oberflächenpräparationen wurden sowohl auf 4,0 als auch auf 9,0 eingestellt. Die Laborsilikonisierung erfolgte mit den im Teil b) des Beispiels und im Beispiels 3 beschriebenen Katalysatoremulsionen. Die erforderliche minimale Vernetzungskraft ist aus der Tabelle 1 zu entnehmen.

**Tabelle 1**

| Beispiel | ph-Wert der präparation | Oberflächen | kürzeste Vernetzungszeit in s, bei der eine völlige Aushärtung gegeben ist (150 °C) | |
|---|---|---|---|---|
| | 4,0 | 9,0 | LF* | LH* |
| 1 | x | | 5 | |
| 2 | | x | 5 | |
| 3 | x | | | 5 |
| 4 | | x | | 10 |
| 5 | x | | 3 | |
| 6 | | x | 3 | |
| 7 | | | | 5 |
| 8 | | | | 10 |
| 9,10 (Nullprobe) | x | | 10 | 20 |
| 11,12 (Nullprobe) | | x | 15 | 20 |
| *LF= lösungsmittelfreies Silikonsystem ) jeweils ca. 1g/m² (fest) LH= lösungsmittelhaltiges Silikonsystem) Silikonauftrag | | | | |

## Patentansprüche

1. Verfahren zur Herstellung von Trennrohpapieren, bei dem vor dem Auftragen einer Silikonbeschichtung das Papier mit einer Suspension filmbildender Substanzen beschichtet wird, **dadurch gekennzeichnet**, daß die Suspension bis 25 % (fest gerechnet) Katalysatoren zur Vernetzung der Silikonbeschichtung in Form einer wäßrigen Emulsion enthält.

2. Verfahren nach Anspruch 1, **dadurch gekennzeichnet**, daß als Katalysatoren Platin, Ruthenium, Rhodium, Palladium, Iridium und Verbindungen oder Komplexe dieser Elemente wie Platinhalogenide, Platin(IV)-chlorsäure und Na₂PtCLₙ·4H₂O, Platin-Olefin-Komplexe, Platin-Alkohol- oder Alkoholat-Komplexe, Platin-Äther-Komplexe, Platin-Aldehyd-Komplexe, Platin-Keton-Komplexe und Platin-Vinylsiloxan-Komplexe; ferner Eisen-, Nickel- und Kobaltcarbonyle eingesetzt werden.

3. Verfahren nach Anspruch 2, **dadurch gekennzeichnet,** daß als Platinhalogenid Platintetrachlorid eingesetzt wird.

4. Verfahren nach Anspruch 1 bis 3**, dadurch gekennzeichnet,** daß diese Katalysatoren in Form von wäßrigen Emulsionen in Anteilen von 1 bis 25 % (fest gerechnet) üblichen Oberflächenpräparationen aus filmbildenden Substanzen für Trennrohpapiere allein oder in Kombination in einem pH-Bereich von 2 bis 11 zugesetzt werden.

5. Verfahren nach Anspruch 4, **dadurch gekennzeichnet**, daß die Katalysatoren in Form von wäßrigen Emulsionen in Anteilen von 3 - 10 % (fest gerechnet) zugesetzt werden und als filmbildende Substanzen Polyvinylalkohol, Carboxymethylcellulose, Stärkederivate, Alginat oder Polymerdispersionen eingesetzt werden, und zwar bei einem pH-Wert im Bereich von 4 bis 9,5.

6. Verfahren nach Anspruch 1 bis 5, **dadurch gekennzeichnet**, daß diesen Katalysatoren in Form der wäßrigen Emulsionen pigmentierte Beschichtungsmassen aus Bindemitteln allein oder in Kombination mit Weißpigmenten im pH-Bereich von 5 bis 11, vorzugsweise 7 bis 9,5, zugesetzt werden.

7. Verfahren nach Anspruch 6, **dadurch gekennzeichnet**, daß die pigmentierten Beschichtungsmassen, denen die Katalysatoren in Form ihrer wäßrigen Emulsionen zugesetzt werden, als Bindemittel Copolymerdispersionen (Latices) auf der Basis von Acrylsäure, Acrylsäureester, Acrylnitril, Vinylacetat und Carboxymethylcellulose enthalten.

8. Verfahren nach Anspruch 7, **dadurch gekennzeichnet**, daß als Weißpigment in den Beschichtungsmassen Kaolin, Calciumcarbonat und Titandioxid allein oder in Kombination zugesetzt werden.

9. Verfahren nach Anspruch 1 bis 8, **dadurch gekennzeichnet**, daß der Oberflächenauftrag vermittels üblicher Auftragsaggregate auf eine bereits gebildete Papierbahn mit einem Restfeuchtegehalt zwischen 1 und 14 %, vorzugsweise zwischen 2 und 8 %, vorgenommen wird.

10. Verwendung eines Trennrohpapieres, hergestellt nach dem Verfahren gemäß einem der Ansprüche 1 bis 9, als Verpackungsmaterial für klebrige Güter, für Backwaren, als Lebensmittelverpackungen, für Kunststofflaminate, sogenannte Schichtstoffplatten, Spanplatten und für den Selbstklebesektor.

## Claims

1. Process for the production of release papers, wherein, before the application of a silicone coating, the paper is coated with a suspension of film-forming substances, characterized in that the suspension contains up to 25% (solid weight) of catalysts for cross-linking the silicone coating in the form of an aqueous emulsion.

2. Process according to Claim 1, characterized in that there are used as catalysts, platinum, ruthenium, rhodium, palladium, iridium and compounds or complexes of these elements, such as platinum halide, platinum (IV)-chloric acid and Na₂PtCLₙ·4H₂O, platinum-olefin complexes, platinum-alcohol or alcoholate complexes, platinum-ether complexes, platinum-aldehyde complexes, platinum-ketone complexes and platinum-vinyl siloxane complexes; furthermore, iron, nickel and cobalt carbonyls.

3. Process according to Claim 2, characterized in that platinum tetrachloride is used as platinum halide.

4. Process according to Claims 1 to 3, characterized in that these catalysts are added in the form of aqueous emulsions in proportions of 1 to 25% (solid weight) of usual surface preparations of film-forming substances for release papers, alone or in combinations, in a pH range of 2 to 11.

5. Process according to Claim 4, characterized in that the catalysts are added in the form of aqueous emulsions in proportions of 3-10% (solid weight) and that polyvinyl alcohol, carboxymethylcellulose, starch derivatives, alginate or polymer dispersions are used as film-forming substances, at a pH value in the range of 4 to 9.5.

6. Process according to Claims 1 to 5, characterized in that pigmented coating compositions of binding agents, alone or in combination with white pigments, are added to these catalysts in the form of the aqueous emulsions, in the pH range from 5 to 11, preferably 7 to 9.5.

7. Process according to Claim 6, characterized in that the pigmented coating compositions, to which the catalysts are added in the form of their aqueous emulsions, contain as binding agents copolymer dispersions (latexes) on the bases of acrylic acid, acrylic acid ester, acrylonitrile, vinyl acetate and carboxymethylcellulose.

8. Process according to Claim 7, characterized in that kaolin, calcium carbonate and titanium dioxide, alone or in combination, are added as white pigment in the coating compositions.

9. Process according to Claims 1 to 8, characterized in that the surface application is carried out by means of conventional application devices onto an already formed paper sheet having a residual humidity of between 1 and 14%, preferably between 2 and 8%.

10. Use of a release paper, produced by the method according to one of Claims 1 to 9, as packaging material for sticky goods, for bakery products, as foodstuffs packaging, for plastics laminates, so-called laminated sheets, chipboards and for the self-adhesive sector.

## Revendications

1. Procédé de préparation de papier anti-adhésif dans lequel le papier est enduit d'une suspension de substance filmogène avant l'application d'un revêtement de silicone, caractérisé en ce que la suspension contient jusqu'à 25% (calculé sur poids sec) de catalyseur pour réticuler l'enduit de silicone, sous forme d'une émulsion aqueuse.

2. Procédé selon la revendication 1, caractérisé en ce que l'on utilise comme catalyseur du platine, du ruthénium, du palladium, de l'iridium et les composés complexes de ces éléments tels qu'halogénure de platine, acide chloroplatinique et Na₂PtClₙ·4H₂O, complexe platine-oléfine, complexe platine-alcool ou alcoolate, complexe platine-éther, complexe platine-aldéhyde, complexe platine-cétone et complexe platine-vinyl-siloxane ainsi que les fer-, nickel- et cobalt-carbonyles.

3. Procédé selon la revendication 2, caractérisé en ce que l'on utilise comme halogénure de platine du tétrachlorure de platine.

4. Procédé selon les revendications 1 à 3, caractérisé en ce que l'on utilise ces catalyseurs sous forme d'émulsions aqueuses en proportion de 1 à 25% (calculé sur poids sec), des préparations de surface usuelles contenant des substances filmogènes pour les papier anti-adhésifs, seules ou en combinaison et avec une gamme de pH comprise entre 2 et 11.

5. Procédé selon la revendication 4, caractérisé en ce que les catalyseurs sont ajoutés sous forme d'émulsions aqueuses en proportion allant de 3 à 10% (calculé sur poids sec) et que l'on utilise comme substances filmogènes de l'alcool polyvinylique, de la carboxyméthylcellulose, des dérivés de l'amidon, de l'alginate ou des dispersions de polymères avec une valeur de pH comprise dans la gamme de 4 à 9,5.

6. Procédé selon les revendications 1 à 5, caractérisé en ce que l'on ajoute à ces catalyseurs, sous forme d'émulsions aqueuses, des masses d'enduction pigmentées formées de liants seuls ou en combinaison avec des pigments blancs, avec une gamme de pH allant de 5 à 11 et, de préférence de 7 à 9,5.

7. Procédé selon la revendication 6, caractérisé en que les masses d'enduction pigmentées auxquelles les catalyseurs sont ajoutés sous forme de leurs émulsions aqueuses, contiennent comme liants des dispersions de copolymères (latex) à base d'acide acrylique, d'esters d'acide acrylique, d'acrylonitrile, d'acétate de vinyle et de carboxyméthylcellulose.

8. Procédé selon la revendication 7, caractérisé en ce que l'on ajoute comme pigment blanc dans les masses d'enduction du kaolin, du carbonate de calcium et du dioxyde de titane, seuls ou en combinaison.

9. Procédé selon les revendications 1 à 8, caractérisé en ce que le revêtement est appliqué sur la surface au moyen des appareils d'application usuels en utilisant une rame de papier déjà préparée, ayant une teneur résiduelle en humidité comprise entre 1 et 14% et, de préférence, entre 2 et 8%.

10. Utilisation d'un papier anti-adhésif préparé selon le procédé de l'une des revendications 1 à 9, comme matériau d'emballage pour produits collants, pour produits de boulangerie, comme emballage pour denrées alimentaires, pour des stratifiés en matières plastiques, pour les panneaux stratifiés, pour les panneaux de copeaux et pour le secteur des matériaux autocollants.
